# EUROPÄISCHE PATENTSCHRIFT

(11) **EP 2 078 599 B1**
(45) Veröffentlichungstag und Bekanntmachung des Hinweises auf die Patenterteilung: **10.03.2010**
(21) Anmeldenummer: 09158439.1
(22) Anmeldetag: 07.04.2004
(51) Int. Cl.: B27N 3/02

(54) **Spanplatte**
Chipboard
Plaque de serrage

(30) Priorität: 07.04.2003 DE 10315997
(43) Veröffentlichungstag der Anmeldung: 15.07.2009
(62) Teilanmeldung aus: 04739079.4
(73) Patentinhaber: Fritz Egger GmbH & Co., 3105 Unterradlberg (AT)
(72) Erfinder: Riepertinger, Manfred, 83093, Bad Endorf (DE); Berger, Martin, 6382, Kirchdorf (AT)
(74) Vertreter: Cohausz & Florack

(56) Entgegenhaltungen:
- EP-A- 1 190 825
- WO-A-92/06832
- DE-A- 19 956 765
- GB-A- 961 736
- GB-A- 1 125 797
- US-A- 5 227 024
- US-A- 5 695 875
- US-A1- 2003 001 305

## Beschreibung

Die vorliegende Erfindung betrifft eine Platte aus einem zellulosehaltigen Werkstoff, mit einem Anteil aus zellulosehaltigen Spänen und mit einem Anteil aus Bindemitteln, wobei zumindest innerhalb einer Plattenschicht Mikrospanmaterial vorgesehen ist.

Eine solche Platte ist beispielsweise aus der DE 199 56 765 A1 bekannt.

Die Herstellung von herkömmlichen Spanplatten ist bekannt. Aus Holz werden Späne durch eine Zerspanung von Massivholz oder Holzabfällen, wie Hackgut, aus der Sägeindustrie hergestellt. Die Zerspanung erfolgt im Zustand der initialen Feuchte des Holzes, welche in Abhängigkeit von der Herkunft des Holzes und der Jahreszeit zwischen 60 und 150% bezogen auf die Holztrockenmasse betragen kann. Nachfolgend werden die Holzspäne auf eine Feuchtigkeit zwischen 1,5 und 3% getrocknet und durch Siebung nach Deckschicht- und Mittelschichtmaterial fraktioniert, wofür die Tabelle 1 beispielhaft eine Siebfraktionierung zeigt. In Tabelle 1 sind die Durchmesser der Späne angegeben, wobei die Werte der Tabelle so zu verstehen sind, dass beispielsweise für Deckschichtmaterial 95,8 Masse% des Siebgutes ein Sieb mit einer Maschenweite von 2,0 mm passiert beziehungsweise 8,4 Masse% dem Siebmaschenbereich von 1,4 bis 2,0 mm entsprechen.

Unter dem Begriff Durchmesser ist bei der Angabe einer Siebfraktion zu verstehen, dass der Durchmesser jeweils den kleinsten Durchmesser in einem Querschnitt in beliebiger Richtung des Partikels bzw. Spans angibt. Denn bei einer Siebung werden die zu siebenden Partikel so bewegt, dass auch längliche Partikel aufgerichtet werden und entlang der Längsausdehnung durch das Sieb hindurch kommen.

In Tabelle 1 ist deutlich zu erkennen, dass das Maximum der Verteilung der Durchmesser der Späne für die Deckschicht im Bereich 0,4 mm bis 1,0 mm liegt, während für die Mittelschicht das Maximum im Bereich 2,0 bis 4,0 mm liegt. Man kann daher die Zusammensetzung der beiden verschiedenen Schichten deutlich anhand der Abmessungen der Späne unterscheiden.

Vor der Mattenformung werden die Späne nach Deckschicht und Mittelschicht getrennt in Mischern mit Bindemittel, Härter, Wachsemulsion und gegebenenfalls Additiven gemischt und der Streumaschine zugeführt, die einen mehrschichtigen, um die Plattenmitte spiegelgleichen Spänekuchen formt. Der Spänekuchen bestehend aus unterer Deckschicht, einer Mittelschicht und einer oberen Deckschicht (Dreischicht- oder Mehrschichtplatten). Ein mehrschichtiger Aufbau kann aber auch zur Gänze fehlen, dann spricht man von Einschichtplatten. Durch Heißpressen wird unter Einwirkung von Druck und Temperatur, durch Härtung des Bindemittels, eine stabile Spanplatte gepresst, die die Anforderungen nach der europäischen Norm EN 312-3, dargestellt in Tabelle 2, erfüllen kann.

Auch die Herstellung von Faserplatten nach dem Trockenverfahren ist bekannt. Die Holzteilchen, sogenannte Hackschnitzeln, werden durch die Einwirkung von Druck und Temperatur in einer Sattdampfatmosphäre erweicht und anschließend in einem Refiner zu feinen Teilchen, den Fasern aufgetrennt. Dieser Vorgang wird auch Zerfaserung genannt.

Da MDF-Fasern zum Verklumpen oder Verfilzen neigen, ist zur Bestimmung der Größe der Fasern eine Siebung mit Siebmaschinen wie bei Spänen nicht möglich. Daher wurden die Durchmesser für MDF-Fasern mittels eines Laserpartikelzählgerätes bestimmt. Dazu wurde das Probengut mit Wasser zu einer ca. 2%-igen Dispersion homogen gemischt und dem Messgerät der Type PQM 1000 zugeführt. Als Messgrößen wurde die Anzahl der Fasern, mit einer bestimmten Länge und einem bestimmten Durchmesser erhalten, aus welchen dann die Masseanteile in Abhängigkeit vom Faserdurchmesser errechnet werden konnte. Die Ergebnisse sind in Tabelle 3 dargestellt.

Die Fasern verlassen gemeinsam mit Wasser und Wasserdampf den Refiner über eine Druckrohrleitung, das sogenannte Blasrohr - auch Blow-Line genannt. In diesem Rohr befinden sich mehrere Zuleitungen zur Zuführung von Bindemittel, Härter, Emulsion und anderen Additiven.

Das so erhaltene Faser-Bindemittelgemisch wird in den Trockner überführt - in der Regel ein Stromrohrtrockner, in dem die Fasern durch Einwirkung von konvektiver Wärme zu einer Endfeuchtigkeit von 8 bis 15% getrocknet werden. Das Ergebnis sind mit Bindemitteln versehene Holzfasern, aus denen in weiterer Folge ein Faserkuchen geformt wird. Durch Heißpressen wird unter Einwirkung von Druck und Temperatur, durch Härtung des Bindemittels eine stabile Platte (mitteldichte Faserplatte MDF oder hochdichte Faserplatte HDF) gepresst. Die Platten entsprechen den Anforderungen der europäischen Norm EN 622, Teil 5, die die Eigenschaften für MDF bestimmt und deren Werte in Tabelle 4 dargestellt sind.

Eine Faserplatte zeichnet sich im Gegensatz zu einer Spanplatte durch eine sehr homogene Dichteverteilung über die Plattendicke und über eine sehr homogene Oberfläche aus. Stellt die direkte Lackierung von Spanplatten hohe Anforderungen an die Vorbereitung der Spanplattenoberflächengüte, wie sie wie z.B. durch Spachteln erreicht werden kann, so kann eine MDF-Platte mit herkömmlichen Lackiertechniken ohne Vorbehandlung wie bei einer Spanplatte lackiert werden. Grund dafür ist einerseits die hohe Isotropie der MDF-Oberfläche, die durch die Feinstückigkeit und/oder Faserigkeit des Holzes gewährleistet wird, und andererseits durch das homogene Saugverhalten der Oberfläche.

Die Herstellkosten einer Faserplatte hingegen sind deutlich größer als die einer Spanplatte. Sowohl die Anlagenkosten unterscheiden sie signifikant als auch der erforderliche Strom- und Wärmebedarf.

Ein weiterer Nachteil bei der Herstellung der Faserplatten besteht darin, das die Fasern kein schüttfähiges Gut darstellen und somit aufwändig in der Behandlung sind. So können beispielsweise die für die Spanplattenherstellung eingesetzten herkömmlichen Mischer nicht für eine Beleimung der Fasern verwendet werden. Die Fasern sind aufgrund ihrer langgestreckten stabähnlichen Form bei geringer Dicke sehr flexibel und weisen den sogenannten Curleffekt auf. Dadurch verfangen sich aneinander liegende Fasern ineinander und verfilzen leicht, was ein Schütten oder Sieben für eine Fraktionierung unmöglich macht.

Darüber hinaus besteht ein Nachteil der Faserplatte darin, dass aufgrund der hohen Prozesstemperaturen die Farbe der Fasern und somit der fertiggestellten Faserplatte dunkel ist. Die dunkle Farbe erschwert eine Farbbeschichtung, bspw. durch Lackieren, wenn eine helle Farbe, bspw. Weiß, als Oberflächenfarbe erreicht werden soll.

Aus der GB 961,736 A ist ein geformtes Holzmaterialement bekannt, welches Holzpartikel und ein Bindermittel umfasst.

Die WO 92/06832 offenbart eine Holzmehlmischung, die sich zur Herstellung von Holzprodukten eignet.

Darüber hinaus geht aus der GB 1,125,797 eine Verbundplatte mit einem Kern hervor, wobei der Kern Pflanzenpartikel oder Pflanzenfasern umfasst.

Die US 2003/0001305 A1 zeigt eine holzartige Werkstoffplatte, die aus einer Mischung umfassend Bindemittel 1 und Lignocellulosepartikel hergestellt wird.

Ferner ist aus der US 5,695,875 ein Partikelbrett mit Holzpartikeln bekannt, bei dem die Partikel eine maximale Größe von 3 mm aufweisen und mit einem Kleber kombiniert werfen.

Die US 5,277,024 offenbart ein Material mit einer geringen Dichte, welches eine pflanzliche Füllmasse aufweist.

Des Weiteren offenbart die EP 1 190 825 A2 ein dreidimensional geformtes Halbzeug oder Fertigteil, wobei das Halbzeug oder Fertigteil aus einem Gemisch aus Holz- und/oder Holzfaserwerkstoff und/oder Pflanzenfaserpartikeln und einem flüssigen, wärmereaktiven Bindemittel besteht.

Aus der DE 199 56 765 A1 ist eine Platte aus einem zellulosehaltigen Werkstoff mit einem Anteil aus zellulosehaltigen Spänen und einem Anteil aus Bindemitteln bekannt, wobei zumindest innerhalb einer Plattenschicht Mikrospanmaterial vorgesehen ist.

Der vorliegenden Erfindung liegt daher das technische Problem zugrunde, eine Spanplatte anzugeben, wobei die Spanplatte Eigenschaften einer MDF-Platte ohne Einsatz des teuren MDF-Herstellungsverfahren aufweist.

Das zuvor aufgezeigte technische Problem wird erfindungsgemäß durch eine Platte mit den Merkmalen des Anspruches 1 gelöst. Weitere vorteilhafte Ausgestaltungen sind in den Unteransprüchen angegeben.

Das Verfahren zur Herstellung einer erfindungsgemäßen Platte aus zellulosehaltigen Partikeln weist die folgenden Schritte auf:
- in einem ersten Schritt wird zellulosehaltiges Material mechanisch zerspant und anschließend werden die Späne getrocknet.
- die Späne werden zumindest teilweise mechanisch mikrozerspant und die Mikrospäne werden beleimt.
- aus dem Mikrospanmaterial wird ein Mikrospankuchen hergestellt.
- durch Anwendung von Druck und Temperatur die Platte zumindest teilweise aus dem Mikrospanmaterial hergestellt wird.

Es ist also erkannt worden, dass das Holz nicht wie für MDF üblich im feuchten Zustand nach thermischem Aufschluss zerfasert wird, sondern im getrockneten Zustand mikrozerspant. Dabei ergibt sich eine Durchmesserverteilung der Mikrospäne, die im Bereich der Durchmesserverteilung der Fasern liegt. Somit können mit geringerem technischen Aufwand im wesentlichen die gleichen mechanisch technischen Eigenschaften wie bei herkömmlichen MDF-Platten erreicht werden.

Die erfindungsgemäße Platte besteht aus einem zellulosehaltigen Werkstoff mit einem Anteil aus zellulosehaltigen Spänen und mit einem Anteil aus Bindemitteln. Zumindest innerhalb einer Plattenschicht ist Mikrospanmaterial vorgesehen, wobei die Späne einen Anteil von Mikrospänen mit einem Durchmesser von weniger als 1,0 mm aufweisen, der mindestens 75 %, insbesondere mindestens 80% und vorzugsweise mindestens 90% der Späne beträgt.

Eine weitere bevorzugte Ausführungsform der Erfindung beinhaltet sogar einen Anteil von größer als 95% Späne mit einem Durchmesser von weniger als 1,0 mm. Die Herstellung einer Platte mit einem Anteil von über 98% Mikrospänen mit einem Durchmesser kleiner als 1 mm ist ebenfalls möglich.

Die erfindungsgemäße Platte unterscheidet sich also dadurch vom Stand der Technik, das in der mindestens einen Schicht der Anteil der Mikrospäne größer als bei herkömmlichen Spanplatten ist. Dabei gilt generell, dass die Eigenschaften der Mikrospanplatte umso besser sind, je größer der Anteil der Späne unter einem Durchmesser von weniger 1 mm ist.

In bevorzugter Weise ist vorgesehen, dass im Mikrospanmaterial die Späne einen Anteil von Mikrospänen mit einem Durchmesser von weniger als 0,6 mm aufweist, der mindestens 50 %, insbesondere mindestens 65% und vorzugsweise mindestens 80% oder sogar mindestens 85% der Späne beträgt.

Insbesondere kann man die Platte derart charakterisieren, dass im Mikrospanmaterial die Späne einen Anteil von Mikrospänen mit einem Durchmesser von weniger als 0,4 mm aufweist, der mindestens 35 %, insbesondere mindestens 50% und vorzugsweise mindestens 60% der Späne beträgt.

Jedenfalls ist der Anteil der kleinen Späne, also der Mikrospäne im Vergleich zum Stand der Technik so hoch, dass die Eigenschaften derartiger Mikrospanplatten ähnlich den Eigenschaften von MDF-Platten sind. Die Eigenschaften der Mikrospanplatte sind dabei um so besser, je größer der Anteil von umso kleineren Mikrospänen ist.

Die Platte kann in bevorzugter Weise vollständig aus dem Mikrospamplattenmaterial bestehen, so dass sich eine homogene Verteilung der Mikrospäne innerhalb der Platte ergibt. Dagegen ist es auch möglich, dass die Platte eine Mittelschicht aufweist, die aus einem herkömmlichen Spanmaterial besteht, während die beiden äußeren Schichten aus dem Mikrospanmaterial bestehen. Dadurch wird erreicht, dass das kostengünstigere Material der Spanplatte in der Mitte eingesetzt wird, während das aufwändigere Material der Mikrospäne an der Unterseite und der Oberseite eingesetzt wird, um insbesondere die verbesserten Oberflächeneigenschaften ausnutzen zu können. Das erfindungsgemäße Verfahren wird dann entsprechend ausgebildet, wobei nur ein Teil der Platte aus dem Mikrospankuchen hergestellt wird.

Für die Herstellung des Mikrospanmaterials werden Holzteile in Analogie zur Spanplattenherstellung zerspant und auf eine Restfeuchtigkeit von 2 - 5%, insbesondere 4 - 4,5% getrocknet. Im Anschluss daran erfolgt die Trockenzerfaserung in einer Fasermühle, welche beispielsweise mittels spezieller V-Nutleisten und Siebkörbe in der Lage ist, Fasern aus den Spänen herzustellen. Um im folgenden die Unterschiede zu den herkömmlichen Faserplatten besser darstellen zu können, werden die bei der Trockenzerfaserung hergestellten Partikel Mikrospäne genannt, was sich auch aus den nachfolgend beschriebenen Eigenschaften der Mikrospäne herleiten lässt.

Ein erstes Unterscheidungsmerkmal gegenüber Fasern besteht darin, dass die Mikrospäne ein schütt- und rieselfähiges Gut darstellen. Im Gegensatz zu den Fasern für eine Herstellung einer Faserplatte können also die Mikrospäne durch eine Siebung fraktioniert werden.

Das so erhaltene Mikrospangemisch weist die nachfolgende beispielhafte Mikrospangrößenverteilung auf, die durch eine Siebanalyse mit Sieben entsprechender Maschenweite erhalten worden ist. In der Tabelle 5 sind die Messergebnisse für die Durchmesser der Mikrospäne über mehrere Proben dargestellt. Es ergibt sich eine Durchmesserverteilung, die nahe an der in Tabelle 3 dargestellten Durchmesserverteilung für Fasern liegt. Weitere Messergebnisse werden in den unten diskutierten Beispielen näher erläutert.

Die Mikrospäne werden nachfolgend beleimt, wobei aufgrund der Beschaffenheit der Mikrospäne herkömmliche Mischer, die in der Spanplattenindustrie verwendet werden, eingesetzt werden können. Dabei tritt im Gegensatz zur Faserplattentechnologie (Blow-Line-Beleimung) durch die niedrige Verarbeitungstemperatur keine Schädigung des Bindemittels ein, was sich in einem geringeren Bindemittelbedarf widerspiegelt. Für die Beleimung der Mikrospäne hat es sich als vorteilhaft herausgestellt, dass ein Bindemittelanteil bezogen auf das Trockengewicht der Mikrospäne von mindestens 12%, vorzugsweise 15 - 25% herausgestellt. Der Wert des Bindemittelanteils variiert in Abhängigkeit vom Staubgehalt der Späne, der gerade bei der Herstellung der Mikrospäne vermehrt auftritt.

Die Herstellung des Mikrospänekuchens geschieht in Analogie zur Spanplattenfertigung. Auch hier werden keine speziellen Vorrichtungen benötigt und es kann auf Streumaschinen nach dem Stand der Technik zurückgegriffen werden. Zum Pressen der Platten können Einetagenpressen, Mehretagenpressen, kontinuierlich arbeitende Pressen wie Conti-Roll-Anlagen oder Kalanderanlagen Verwendung finden.

Ein weiterer Vorteil des erfindungsgemäßen Verfahrens im Vergleich zur MDF-Technologie ist, dass ein Schleifen der Mikrospanplatten unmittelbar nach dem Pressen möglich ist. MDF-Platten werden nach dem Heißpressen 2 bis 5 Tage im Reifelager zwischengelagert, bevor sie geschliffen und anschießend weiterverarbeitet werden können. Dieser Umstand wirkt sich sowohl nachteilig für die Fertigungslogistik aus als auch auf die Herstellkosten durch die Notwendigkeit entsprechender Lagerkapazitäten und durch die längere Kapitalbindung im Reifelager.

Die mechanisch technologischen Eigenschaften der erfindungsgemäßen Mikrospanplatten entsprechen den Anforderungen an MDF-Platten nach dem Trockenverfahren, wie sie die oben angeführte Tabelle 4 der EN 622, Teil 5 zeigt. Es bestehen keine Beschränkungen hinsichtlich der Plattendicke. So können in Abhängigkeit des Pressverfahrens Platten ab 1,0mm (z.B. Kalanderpresse) bis über 40mm (Etagenpresse oder Conti-Roll-Presse) Dicke gefertigt. Vor allem bei dicken Platte bietet die mit einer MDF-Platte vergleichbare homogene Dichteverteilung über die Plattendicke Vorteile bei der Kantenbearbeitung. Spanplatten mit einem markanten Dichteminimum in den Plattenmitte und der groben Spanstruktur der Mittelschichtspäne hingegen bieten keine entsprechenden Voraussetzungen beispielsweise für eine Direktlackierbarkeit der Plattenkanten.

Auch spanabhebende dreidimensionale reliefartige Bearbeitungen der Kanten oder der Oberfläche möglich, wie es beispielsweise zur Nachahmung von gefüllten Türblättern notwendig ist. Dabei werden reliefartige Strukturen in die Plattenoberfläche gefräst, wobei die Bearbeitungsoberflächen durch die Geschlossenheit des Materials vergleichbar mit MDF ohne aufwändige Oberflächenbearbeitung direkt lackierbar ist. Solche Bearbeitungen sind bei Spanplatten auf Grund der porösen Mittellage ohne aufwändige porenfüllende Bearbeitung nicht möglich. Ein weiterer Einsatzbereich ist die Verwendung solcher Platten insbesondere mit geringer Stärke (2,5 bis 3,5mm) als Türdecks. Vorteilhaft ist hier die gute Lackierbarkeit der Oberfläche bei dennoch vergleichsweise geringen Plattenkosten. Auch eine Verwendung als Trägerplatte für Laminatfussboden ist möglich.

Die Erfindung wird im folgenden anhand von Beispielen näher erläutert. Dazu zeigen die Fig. 1 und 2 einen graphischen Vergleich der Werte aus den Tabellen 1, 3 und 6, wobei die Fig. 2 einen Ausschnitt des in Fig. 1 dargestellten Durchmesserbereiches darstellt.

### Beispiel:

Späne aus der Herstellung von Dünnspanplatten nach dem Kalanderverfahren werden nach der Trocknung derselben mittels einer Fasermühle mikrozerspant. Die Mühle zeichnet sich durch spezielle Einbauten von V-Nutleisten aus, die einen schmalen Spalt zwischen Stator und Rotor der Mühle belassen. Dadurch kann die Mikrospangeometrie beeinflusst werden. Das so erhaltene Mikrospangemisch zeigt die in Tabelle 6 dargestellte Siebfraktionierung.

Nach der Trockenmikrozerspanung wird das Mikrospangemisch mit 12% (Feststoff bezogen auf Trockengewicht Mikrospäne) eines herkömmlichen Harnstoff-Formaldehyd-Bindemittel gemischt. Des Weiteren werden 0,8 Gewichtsprozent Härter bezogen auf Festkörper Bindemittel auf der Basis von Ammoniumsulfat und etwa 1,2% Paraffinemulsion (Festwachs bezogen auf Trockengewicht Mikrospäne) in Form einer 60%igen Emulsion zugegeben. Die Mischung der einzelnen Komponenten mit den Mikrospänen erfolgt in einem üblichen Durchlaufmischer, wie er für die Herstellung von Spanplatten verwendet wird.

Im Anschluss daran wird eine Mikrospanmatte geformt, wobei eine Streumaschine mit Wind- und Wurfseparierung zum Einsatz kommt. Der so erhaltene Mikrospankuchen wird dann in einer Kalanderpresse unter Einwirkung von Druck und Temperatur zu einer stabilen Platte mit den in Tabelle 7 dargestellten mechanisch technologischen Eigenschaften gepresst.

In den Fig. 1 und 2 sind die Durchmesser in kumulierten Verteilungen dargestellt. Man erkennt zum einen die deutlich zu größeren Durchmessern verschobenen Späne der herkömmlichen Spanplatten, dargestellt sind die Werte für die Mittelschicht und die Deckschicht. Zum anderen liegen die Kurven für die Mikrospäne und die MDF-Fasern sehr nahe aneinander.

Daher kann eine erfindungsgemäße Mikrospanplatte in einfacher Weise von einer herkömmlichen Spanplatte unterschieden werden, indem die Größenverteilung der Späne analysiert wird.

Obwohl die Durchmesserwerte für die Mikrospäne und für die MDF-Fasern sehr nahe aneinander liegen, können die Mikrospäne und die Faser dennoch sehr gut voneinander unterschieden werden. Denn die Fasern weisen im Gegensatz zu den Mikrospänen eine erheblich längere Form auf, während die Mikrospäne eine eher kubische oder nahezu kubische Form aufweisen. Kubische Form bedeutet dabei, dass die Abmessungen der Mikrospäne in Länge, Breite und Dicke im wesentlichen ähnlich groß sind. Die kubische Form ermöglicht es im übrigen, im Gegensatz zur Faser, dass die Mikrospäne ein rieselfähiges und schüttbares Gut darstellen.

Um eine Mikrospanplatte von einer MDF oder HDF-Platte unterscheiden zu können, kann der folgende Test durchgeführt werden. Material der zu untersuchenden Platte wird in einem Säurebad behandelt, um den als Bindemittel agierenden Aminoplastharz aufzulösen. Danach wird das losgelöste Material getrocknet und mechanisch gesiebt. Lässt sich das Material sieben, ist es also siebfähig, so ergibt sich daraus, dass die Platte zumindest teilweise aus Mikrospänen besteht. Bildet sich dagegen eine zusammenhängende, ggf. sich verfilzende Masse, so kann davon ausgegangen werden, dass es sich um eine Faserplatte gehandelt hat.

Ein wesentliches Kriterium für die gute Lackierbarkeit der erfindungsgemäßen Spanplatte ist die eingeschränkte Saugfähigkeit der Oberfläche. Diese wird im wesentlichen durch die geringe Größe der Späne, durch den Bindemittelanteil und beim Kalenderverfahren noch zusätzlich durch die Lage zur Heiztommel bestimmt. Je geringer die Saugfähigkeit ist, desto besser ist die Lackierbarkeit.

Die Saugfähigkeit kann mit Hilfe des in EN 382-1:1990 10 01 (Faserplatten; Bestimmung der Oberflächen-Absorption; Toluoltest) festgelegten Toluoltests quantifiziert werden. Es wird eine definierte Menge Toluol auf den in einem bestimmten Winkel zur horizontalen angeordneten Probekörper aufgebracht und die Strecke welche der entstehende Tropfen zurücklegt bis er ganz vom Untergrund aufgesaugt wird, dann als Maß für die Saugfähigkeit ermittelt.

Folgende Werte zeigen einen Vergleich zwischen der bevorzugt zu beschichtenden Oberfläche (heiztommelseitig) einer erfindungsgemäßen Spanplatte mit einer herkömmlichen Spanplatte mit dem oben erwähnten Deckschichtmaterial - jeweils hergestellt im Kalanderverfahren. Die durchgeführten Untersuchungen ergaben bei gleicher Vorbehandlung (1 x schleifen mit Körnung 100):

| Mikrospanplatte | | herkömmliche Spanplatte |
|---|---|---|
| Min | 290mm | 120mm |
| Max | 560mm | 150mm |
| Mittel | 427mm | 131mm |

Die erfindungsgemäße Spanplatte hat daher eine deutlich geringere Saugfähigkeit als eine herkömmliche Spanplatte. Die erfindungsgemäße Spanplatte lässt sich daher besser als eine herkömmliche Spanplatte lackieren.

### Tabellen:

**Tabelle 1:**

| Durchmesserverteilung der Späne für eine herkömmliche Spanplatte, D - Maschenbreite | | | | |
|---|---|---|---|---|
| | | | | |
| %-Angaben in Gewichtsprozent : | | | | |
| | Deckschicht | | Mittelschicht | |
| D in mm | % | Summe | % | Summe |
| 10.0 | 0.0 | | 0.6 | 100.0 |
| 8.0 | 1.0 | 100.0 | 17.0 | 99.4 |
| 4.0 | 3.2 | 99.0 | 40.5 | 82.4 |
| 2.0 | 8.4 | 95.8 | 7.7 | 41.9 |
| 1.4 | 22.7 | 87.4 | 14.1 | 34.2 |
| 1.0 | 47.9 | 64.7 | 16.1 | 20.1 |
| 0.4 | 9.6 | 16.8 | 2.7 | 4.0 |
| 0.2 | 7.2 | 7.2 | 1.3 | 1.3 |
| 0.0 | 0.0 | 0.0 | 0.0 | 0.0 |

**Tabelle 2:**

| Mechanische Materialeigenschaften einer herkömmlichen Spanplatte | | | | | | | | | | |
|---|---|---|---|---|---|---|---|---|---|---|
| | | | Anforderung | | | | | | | |
| | | | Dickenbereich (mm, Nennmaß) | | | | | | | |
| Eigenschaften | Prüfverfahren | Einheit | 3 bis 4 | > 4 bis 6 | > 6 bis 13 | > 13 bis 20 | > 20 bis 25 | > 25 bis 32 | > 32 bis 40 | > 45 |
| Biegefestigkeit | EN 310 | N/mm² | 13 | 15 | 14 | 13 | 11,5 | 10 | 8,5 | 7 |
| Biege-Elastizitätsmodul | EN 310 | N/mm² | 1800 | 1950 | 1800 | 1600 | 1500 | 1350 | 1200 | 1050 |
| Querzugfestigkeit | EN 319 | N/mm² | 0,45 | 0,45 | 0,40 | 0,35 | 0,30 | 0,25 | 0,20 | 0,20 |
| Abhebefestigkeit | EN 311 | N/mm² | 0,8 | 0,8 | 0,8 | 0,8 | 0,8 | 0,8 | 0,8 | 0,8 |

**Tabelle 3:**

| Durchmesserverteilung der Fasern für eine herkömmliche MDF-Platte, D - Maschenbreite | | |
|---|---|---|
| | | |
| %-Angaben in Gewichtsprozent: | | |
| D in mm | % | Summe |
| 1.0 | 16.9 | 100.0 |
| 0.6 | 38.9 | 83.1 |
| 0.3 | 36.9 | 44.2 |
| 0.2 | 7.3 | 7.3 |
| 0.0 | 0.0 | 0.0 |

**Tabelle 4:**

| Mechanische Materialeigenschaften einer herkömmlichen MDF-Platte | | | | | | | | | | | |
|---|---|---|---|---|---|---|---|---|---|---|---|
| | | | Nenndickenbereich (mm) | | | | | | | | |
| Eigenschaften | Prüfverfahren | Einhe it | 1,8 bis 2,5 | >2,5 bis 4,0 | >4 bis 6 | >6 bis 9 | >9 bis 12 | >12 bis 19 | >19 bis 30 | >30 bis 45 | >45 |
| Dickenquellung 24 h | EN 317 | % | 45 | 35 | 30 | 17 | 15 | 12 | 10 | 8 | 6 |
| Querzugfestigkeit | EN 319 | N/mm² | 0,65 | 0,65 | 0,65 | 0,65 | 0,60 | 0,55 | 0,55 | 0,50 | 0,50 |
| Biegefestigkeit | EN 310 | N/mm² | 23 | 23 | 23 | 23 | 22 | 20 | 18 | 17 | 15 |
| Biege-Elastizitätsmodul | EN 310 | N/mm² | - | - | 2700 | 2700 | 2500 | 2200 | 2100 | 1900 | 1700 |

**Tabelle 5:**

| Durchmesserverteilung der Mikrospäne für ein erfindungsgemäßes Mikrospanmaterial mit Angaben der Schwankungsbreiten über mehrere Proben, | |
|---|---|
| | |
| D - Maschenbreite | |
| %-Angaben in Gewichtsprozent | |
| D in mm | Anteile in Gewichtsprozent |
| >1 | 0 - 0,6 |
| 0, 8 - 1,0 | 1, 5 - 2,0 |
| 0,6 - 0,8 | 7 - 10 |
| 0,5 - 0,6 | 8 - 11 |
| 0,4 - 0,5 | 13 - 17 |
| 0,3 - 0,4 | 15 - 19 |
| 0, 2 - 0,3 | 14 - 20 |
| < 0,2 | 25 - 40 |

**Tabelle 6:**

| Durchmesserverteilung der Mikrospäne für ein erfindungsgemäßes Mikrospanmaterial, | | |
|---|---|---|
| | | |
| D - Maschenbreite | | |
| %-Angaben in Gewichtsprozent | | |
| D in mm | % | Summe |
| 1.4 | 0.5 | 100.0 |
| 1.0 | 1.7 | 99.5 |
| 0.8 | 9.3 | 97.8 |
| 0.6 | 10.2 | 88.5 |
| 0.5 | 15.0 | 78.3 |
| 0.4 | 17.8 | 63.3 |
| 0.3 | 16.8 | 45.5 |
| 0.2 | 28.7 | 28.7 |
| 0.0 | 0.0 | 0.0 |

**Tabelle 7:**

| Mechanische Materialeigenschaften einer erfindungsgemäßen Mikrospanplatte | |
|---|---|
| Dicke: | 3,2mm |
| Dickenquellung 24 | 25% |
| Stunden: | |
| Querzugfestigkeit: | 0,72 N/mm² |
| Biegefestigkeit: | 26,3 N/mm² |
| Biege-Elastizitäts-Modul: | 3.200 N/mm² |

## Patentansprüche

1. Platte aus einem zellulosehaltigen Werkstoff,
- mit einem Anteil aus zellulosehaltigen Spänen und
- mit einem Anteil aus Bindemitteln,
wobei zumindest innerhalb einer Plattenschicht Mikrospanmaterial vorgesehen ist,
**dadurch gekennzeichnet, dass** die Späne einen Anteil von beleimten Mikrospänen mit einem Durchmesser von weniger als 1,0 mm, der mindestens 75 Gew.-% beträgt, und einen Anteil von beleimten Mikrospänen mit einem Durchmesser von weniger als 0,4 mm, der mindestens 35 Gew.-% beträgt, aufweisen.

2. Platte nach Anspruch 1, **dadurch gekennzeichnet, dass** die Platte vollständig aus dem Mikrospanmaterial hergestellt ist.

3. Platte nach Anspruch 1 oder 2, **dadurch gekennzeichnet, dass** eine Mittelschicht aus Spanplattenmaterial und die beiden äußeren Schichten aus dem Mikrospanmaterial hergestellt sind.

4. Platte nach einem der vorangehenden Ansprüche, **dadurch gekennzeichnet, dass** die Beleimung der Mikrospäne mit einem Bindemittelanteil bezogen auf das Trockengewicht der Mikrospäne von mindestens 12 Gew.-% erfolgt ist.

5. Platte nach Anspruch 4, **dadurch gekennzeichnet, dass** die Beleimung der Mikrospäne mit einem Bindemittelanteil bezogen auf das Trockengewicht der Mikrospäne von 15 bis 25 Gew.-% erfolgt ist.

6. Platte nach einem der vorangehenden Ansprüche, **dadurch gekennzeichnet, dass** die Späne in der Plattenschicht einen Anteil von Mikrospänen mit einem Durchmesser von weniger als 1,0 mm aufweisen, der mindestens 80 Gew.-%, vorzugsweise mindestens 90 Gew.-%, der Späne beträgt.

7. Platte nach einem der vorangehenden Ansprüche, **dadurch gekennzeichnet, dass** die Späne in der Plattenschicht einen Anteil von Mikrospänen mit einem Durchmesser von weniger als 0,6 mm aufweisen, der mindestens 50 Gew.-%, insbesondere mindestens 65 Gew.-% und vorzugsweise mindestens 80 Gew.-%, der Späne beträgt.

8. Platte nach einem der vorangehenden Ansprüche, **dadurch gekennzeichnet, dass** die Späne in der Plattenschicht einen Anteil von Mikrospänen mit einem Durchmesser von weniger als 0,4 4 mm aufweisen, der mindestens 50 Gew.-%, vorzugsweise mindestens 60 Gew.-%, der Späne beträgt.

## Claims

1. A board made of a cellulose-containing material,
- comprising a portion of cellulose-containing chips and
- comprising a portion of binding agents,
wherein micro-chipping material is provided at least within one board layer,
**characterized in that** the chips comprise a portion of at least 75% by weight of glue-coated micro-chips having a diameter of less than 1.0 mm and a portion of at least 35% by weight of glue-coated micro-chips having a diameter of less than 0.4 mm.

2. The board according to claim 1, **characterized in that** the board is made entirely from micro-chipping material.

3. The board according to claim 1 or 2, **characterized in that** a center layer is made of particle board material and the two external layers are made of micro-chipping material.

4. The board according to one of the preceding claims, **characterized in that** coating the micro-chips with glue is performed with a portion of binding agent of at least 12% by weight in relation to the dry weight of the micro-chips.

5. The board according to claim 4, **characterized in that** coating the micro-chips with glue is performed with a portion of binding agent of 15 to 25% by weight in relation to the dry weight of the micro-chips.

6. The board according to one of the preceding claims, **characterized in that** the chips in the board layer comprise a portion of micro-chips having a diameter of less than 1.0 mm of at least 80% by weight, preferably at least 90% by weight of the chips.

7. The board according to one of the preceding claims, **characterized in that** the chips in the board layer comprise a portion of micro-chips having a diameter of less than 0.6 mm of at least 50% by weight, in particular at least 65% by weight and preferably at least 80% by weight of the chips.

8. The board according to one of the preceding claims, **characterized in that** the particles in the board layer comprise a portion of micro-chips having a diameter of less than 0.4 mm of at least 50% by weight, preferably at least 60% by weight of the chips.

## Revendications

1. Plaque en matériaux contenant de la cellulose
- avec une part de copeaux contenant de la cellulose et
- avec une part de liants,
un matériau aux microcopeaux étant prévu au moins à l'intérieur d'une couche de plaque,
**caractérisée en ce que** les copeaux présentent une teneur en microcopeaux collés d'un diamètre inférieur à 1,0 mm qui est au moins de 75 pour cent en poids et une teneur en microcopeaux collés avec un diamètre inférieur à 0,4 mm qui est d'au moins 35 pour cent en poids.

2. Plaque selon la revendication 1, **caractérisée en ce que** la plaque est fabriquée complètement à partir du matériau aux microcopeaux.

3. Plaque selon la revendication 1 ou 2, **caractérisée en ce qu'**une couche médiane est fabriquée en matériau de panneau de particules et les deux couches externes sont fabriquées en matériau aux microcopeaux.

4. Plaque selon l'une des revendications précédentes, **caractérisée en ce que** le collage des microcopeaux s'effectue avec une teneur en liant par rapport au poids sec des microcopeaux d'au moins 12 pour cent en poids.

5. Plaque selon la revendication 4, **caractérisée en ce que** le collage des microcopeaux s'effectue avec une teneur en liant par rapport au poids sec des microcopeaux d'au moins 15 à 25 pour cent en poids.

6. Plaque selon l'une des revendications précédentes, **caractérisée en ce que** les copeaux présentent dans la couche de plaque une teneur en microcopeaux d'un diamètre inférieur à 1,0 mm qui s'élève à au moins 80 pour cent en poids, de préférence au moins 90 pour cent en poids, des copeaux.

7. Plaque selon l'une des revendications précédentes, **caractérisée en ce que** les copeaux présentent une teneur de microcopeaux d'un diamètre inférieur à 0,6 mm qui comporte au moins 50 pour cent en poids, en particulier au moins 65 pour cent en poids, de préférence au moins 80 pour cent en poids, des copeaux.

8. Plaque selon l'une des revendications précédentes, **caractérisée en ce que** les copeaux présentent une teneur de microcopeaux d'un diamètre inférieur à 0,4 mm qui comporte au moins 50 pour cent en poids, de préférence au moins 60 pour cent en poids, des copeaux.
